# EUROPÄISCHE PATENTSCHRIFT

(11) **EP 0 570 072 B1**
(45) Veröffentlichungstag und Bekanntmachung des Hinweises auf die Patenterteilung: **31.07.1996**
(21) Anmeldenummer: 93201342.8
(22) Anmeldetag: 10.05.1993
(51) Int. Cl.: C22C 27/06, B22F 3/12

(54) **Verfahren zur Herstellung einer Legierung auf Chrombasis**
Method of producing a chromium-base alloy
Procédé d'obtention d'un alliage à base de chrome

(30) Priorität: 14.05.1992 AT 981/92
(43) Veröffentlichungstag der Anmeldung: 18.11.1993
(73) Patentinhaber: PLANSEE Aktiengesellschaft, A-6600 Reutte, Tirol (AT)
(72) Erfinder: Eck, Ralf, Dr., A-6600 Reutte (AT); Kneringer, Günter, Dr., A-6600 Reutte (AT); Köck, Wolfgang, Dr., A-6600 Reutte (AT)
(74) Vertreter: Lohnert, Wolfgang, Dr.

(56) Entgegenhaltungen:
- EP-A- 0 510 495
- EP-B- 299 027
- DE-C- 2 105 750
- Week 9048, Derwent Publications Ltd., London, GB; AN 90-358316 & JP-A-2 258 946 (KUBOTA CORPORATION) 19.Oktober 1990 * Zusammenfassung* * Beispiel 2 *

## Beschreibung

Die Erfindung betrifft ein pulvermetallurgisches Verfahren zur Herstellung einer Legierung auf Chrombasis
mit einem Chrom-Anteil > 65 Gew.%,
mit 0,1 bis 32 Gew.% von einem oder mehreren der Metalle aus der Gruppe Eisen, Kobalt, Nickel
mit bis zu 30 Gew.% von einem oder mehreren Metallen aus der Gruppe Aluminium, Titan, Zirkon und Hafnium,
mit bis zu 10 Gew.% von einem oder mehreren Metallen aus der Gruppe Vanadium, Niob, Molybdän, Tantal, Wolfram und Rhenium, mit bis zu 1 Gew.% von einem oder mehreren der Elemente Kohlenstoff, Stickstoff, Bor und Silizium,
sowie mit 0,005 bis 5 Gew.% in der Legierung feindispers verteilten Oxidteilchen aus der Gruppe der Seltenen Erden. Das Verfahren schließt die Verfahrensschritte Pulvermischen, Pulverpressen und Sintern mit ein.

Reines Chrom mit einer derzeit technisch möglichen Reinheit von 99,97 % kommt vielfach dort zum Einsatz, wo es auf eine gute Korrosionsbeständigkeit ankommt. Es hat jedoch den Nachteil, daß es je nach Herstellungsverfahren bei relativ tiefen Temperaturen zwischen 700 und 800°C rekristallisiert und damit keine Festigkeitszunahme durch Umformung erlaubt, wie das üblicherweise für derartige metallische Werkstoffe gegeben ist.

Ein wesentlicher Nachteil des reinen Chroms ist die in der Regel je nach Umformung unter etwa 400°C beginnende Sprödigkeit des Werkstoffes, so daß eine Verwendung des Werkstoffes in der Praxis vielfach nur durch erhöhten fertigungstechnischen und konstruktiven Aufwand ermöglicht wird.

Man hat daher in der Vergangenheit versucht, durch Legieren von Chrom mit anderen Elementen die Übergangstemperatur duktil-spröde zu senken, ohne daß die gute Korrosionsbeständigkeit verlorengeht, was bisher jedoch noch nicht in vollständig befriedigendem Umfang erreicht worden ist.

Die DE-OS 16 08 116 beschreibt eine Chromlegierung, die bis zu 45 Gew.% Eisen und/oder Nickel und/oder Kobalt sowie bis zu insgesamt 5 Gew.% an Al, Ti, Zr, Hf, V, Nb, Ta, Mo, W, Y und Seltene Erden sowie bis zu 1 Gew.% an C, N, B und Si enthält. Bei dieser Legierung soll insbesondere durch das Zulegieren von Eisen, aber auch von Nickel und Kobalt die Oxidations- und Korrosionsbeständigkeit gesteigert und die Verformbarkeit bei tiefen Temperaturen verbessert werden. Darüberhinaus soll durch den Zusatz von Al, Ti, Zr, Hf, V, Nb, Ta sowie von Y und Seltenen Erden die übergangstemperatur duktil-spröde erheblich gesenkt werden. Tatsächlich liegt bei dieser Legierung die übergangstemperatur duktil-spröde immer noch zu hoch, sodaß diese Legierung keine praktische Bedeutung erlangt hat.

Die DE-OS 21 05 750 bezieht sich auf einen Gußkörper aus einer Chrombasislegierung, die aus einem Einkristall oder aus gerichteten Kristallen besteht. Die Legierung enthält vorzugsweise 10-35 Gew.% Eisen und/oder Kobalt und/oder Nickel sowie 2-10 Gew.% Niob und/oder Tantal und/oder Molybdän und/oder Wolfram und/oder Rhenium und bis zu 2 Gew.% an Y und/oder Seltenen Erden und/oder Aluminium sowie zu bis 1 Gew.% Bor und/oder Kohlenstoff und/oder Stickstoff und/oder Silizium in Verbindung mit Zusätzen an borid-, karbid-, nitrid- oder silizidbildenden Metallen.

Auch in dieser Vorveröffentlichung ist beschrieben, daß sich durch diese Legierung im einkristallinen Zustand eine zum damaligen Zeitpunkt um mehrere 100°C erniedrigte übergangstemperatur duktil-spröde sowie eine relativ hohe Kerbschlagzähigkeit bei Raumtemperatur erreichen läßt. Hinsichtlich der Korrosions- und Oxidationsfestigkeit dieser Legierung sind der Vorveröffentlichung keine Hinweise zu entnehmen. Nachteilig bei dieser Legierung ist vor allem, daß sie als Gußlegierung mechanisch nicht mehr umformbar ist, sodaß sich nicht alle Werkstücke in beliebigen Abmessungen herstellen lassen. Insbesondere die Herstellung von Halbzeug, wie Bleche, Stäbe und Draht, ist nicht möglich.

Die US 3 591 362, US 3 874 938 sowie die DE-AS 23 03 802 beschreiben allgemein dispersionsverfestigte Metallegierungen, die bis zu 25 Vol.% eines Dispersoids, unter anderem auch Oxide der Seltenen Erdmetalle enthalten können. Von den Ansprüchen her sind dort Chromgehalte der Legierung bis zu 65 Gew.% beschrieben. Aus den Beispielen und der Beschreibung geht jedoch hervor, daß die Erfindung in erster Linie auf Legierungen mit einem wesentlich niedrigeren Chromgehalt, insbesondere auf ODS-Superlegierungen mit einem Chromgehalt zwischen etwa 10 und 20 Gew.%, ausgerichtet ist.
Die US 3 909 309 beschreibt ein Verfahren zur Verbesserung der Biegebruchfestigkeiten bei ODS-Superlegierungen. In einem Unteranspruch sind Chromgehalte von bis zu 65 Gew.% genannt. Aber auch hier ist aus den Beispielen zu ersehen, daß der praktische Chromgehalt bei ODS-Superlegierungen wesentlich niedriger, bei etwa 20 Gew.% liegt. ODS-Superlegierungen werden in erster Linie im Heißgasturbinenbau eingesetzt, wo es nicht so sehr auf gute Korrosionsfestigkeit gegenüber Vanadiumpentoxid ankommt. Die Dispersoide werden in erster Linie zur Steigerung der Festigkeitseigenschaften der Legierung zugegeben.

Aus der US 3 841 847 ist eine Legierung auf Chrombasis mit mindestens 70 Gew.% Chrom zu entnehmen, die neben Yttrium, Aluminium und Silizium noch bis zu 18 Gew.% Yttriumoxid enthalten kann. Auch bei dieser Legierung liegt die Übergangstemperatur duktil-spröde noch sehr hoch, so daß die Herstellung von Halbzeug und Teilen durch Umformprozesse problematisch ist.

Die JP-A 2 258 946 beschreibt einen zweiphasigen Verbundwerkstoff, der neben Chrom 5 bis 50 Gew.% Fe und 5 bis 60 Gew.% Y₂O₃ enthält. Das Y₂O₃ liegt nicht als Dispersoid in einer einheitlichen Werkstoff-Matrix vor.
Die Sinterverbundlegierung besteht aus einem Sinterkörper, der eine gleichmäßige Mischstruktur aufweist.
Die Verwendung liegt bei Einrichtungen zur Stahlherstellung.

Die EP-A 0 510 495 beschreibt eine Chromlegierung mit wahlweise bis zu 20 Gew.% Fe und mit 0,2 bis 2,0 Gew.% feindispers verteilten Partikeln von Y₂O₃. Zur Erzielung verbesserter Eigenschaften ist eine Partikelgröße von bis zu 0,1 µm zwingend und diese Größe läßt sich laut Ausführungen nur mittels eines lang andauernden Verfahrens, dem mechanischen Legieren, erzielen.

Das mechanische Legieren ist ein sehr kostenintensives Verfahren. Der Anwendungsbereich derart gefertigter Chromlegierungen ist aus wirtschaftlichen Gründen sehr beschränkt.

Aufgabe der vorliegenden Erfindung ist es, ein Verfahren zur Herstellung einer Legierung auf Chrombasis bereitzustellen. Nach diesem Verfahren gefertigte Chromlegierungen sowie eine Gruppe von zu entwickelnden Chromlegierungen soll sich dadurch auszeichnen, daß sie eine gute Korrosionsbeständigkeit, insbesondere gegenüber Verbrennungsgasen und nicht flüchtigen Verbrennungsrückständen fossiler Brennstoffe aufweisen und gleichzeitig eine für Umformprozesse ausreichend tiefe Übergangstemperatur duktil-spröde sowie gute Warmfestigkeits-Eigenschaften besitzen.

Erfindungsgemäß wird dies durch ein Verfahren gemäß Anspruch 1 vorliegender Erfindung erreicht.
Weiterhin ist eine Legierung auf Chrombasis, welche diese Aufgabe erfüllt, durch den Nebenanspruch 9 definiert, wobei diese Legierung neben einem Chromgehalt von mehr als 65 Gew.%, dem üblichen Gehalt an Verunreinigungen und einer Reihe wahlweise zugesetzter Elemente zwingend aus 0,3 bis 2 Gew.% La₂O₃ oder einer Mischung aus La- und Y-Oxid und 0,1 bis 32 Gew.% von einem oder mehreren Metallen aus der Gruppe Eisen, Nickel und Kobalt besteht.

Die Zugabe von Oxiden der Seltenen Erden ist bei verschiedenen Legierungen zur Erhöhung der Warmfestigkeit durch Dispersionsfestigkeit bekannt. Überraschend war jedoch die Erkenntnis, daß bei einer Chrombasislegierung mit einem Chromgehalt von mehr als 65 Gew.% durch die Verwendung von Lanthanoxid oder einer Mischung von Yttriumoxid und Lanthanoxid als Oxide der Seltenen Erden mit einem Anteil von 0,5 bis 2 Gew.%, sowie von Eisen und Nickel mit einem Anteil von 5 bis 25 Gew.% die verbesserten Werkstoffeigenschaften gemäß Aufgabenstellung erreicht werden.
Unter einem Anteil von 0,5 Gew.% zeigt eine Zugabe von diesen Selten Erdoxiden nicht die gewünschte Wirkung. Die Obergrenze für ihre Zugabe liegt bei 2 Gew.%, da bei darüberhinausgehenden Anteilen die Verarbeitbarkeit der Legierung in einem unzumutbaren Ausmaß verschlechtert wird.

Die Legierungselemente Eisen, Nickel und Kobalt bewirken erst ab einem Mindestgehalt von 0,1 Gew.% ihre duktilisierende Wirkung auf die Legierung, während bei einem Überschreiten der Obergrenze von 32 Gew.% die Korrosionseigenschaften der Legierung in einem Ausmaß verschlechtert werden, daß eine derartige Legierung praktisch nicht mehr interessant ist.

Die nach dem erfindungsgemäßen Verfahren gefertigten, sowie die erfindungsgemäßen Legierungen sind besonders als Werkstoffe für ruhende, aber auch bewegte Teile in Anlagen geeignet, in denen Temperaturen von etwa 800 bis über 1200°C auftreten und in denen gleichzeitig Kontakt zu Gasen und Rückständen aus der Verbrennung, insbesondere fossiler Brennstoffe und reiner oder verunreinigter Luft, besteht.

Neben der vielseitigen Korrosionsbeständigkeit weisen die Legierungen eine hohe Warmfestigkeit und eine hohe Rekristallisationstemperatur sowie einen Wärmeausdehnungs-Koeffizienten auf, der im Vergleich zu bekannten Chromlegierungen wesentlich besser an andere Hochtemperatur-Werkstoffe, wie zum Beispiel Keramik, angepaßt ist, was den Einsatzbereich der erfindungsgemäßen Legierung nochmals erweitert.

Durch das wahlweise Zulegieren von bis zu 30 Gew.% von einem oder mehreren Metallen aus der Gruppe Aluminium, Titan, Zirkon und Hafnium wird in erster Linie die Oxidationsfestigkeit der Legierung nochmals verbessert.

Als besonders geeignete Elemente haben sich hierbei Metalle aus der Gruppe Aluminium, Titan und Zirkon mit einem Anteil von 3 bis 10 Gew.% herausgestellt.

Durch das wahlweise Zulegieren von bis zu 10 Gew.% von einem oder mehreren Metallen aus der Gruppe Vanadium, Niob, Molybdän, Tantal, Wolfram und Rhenium wird bei Bauteilen aus den erfindungsgemäßen Legierungen die Formbeständigkeit bei hohen Temperaturen erhöht, was vor allem beim Auftreten lang andauernder Spannungen, die auf die Bauteile einwirken, wichtig ist. Den leichten und duktilisierenden Metallen Vanadium und Niob wird dabei der Vorzug gegeben. Der Zusatz der hochschmelzenden Metalle Wolfram und Rhenium kann die Oxidationsbeständigkeit der Legierung herabsetzen, weshalb sie vorteilhafterweise nur in verhältnismäßig geringen Mengen eingesetzt werden.

Als besonders vorteilhaft haben sich Vanadium, Niob und Molybdän, einzeln oder in Kombination mit einem Gesamtgehalt von 3 bis 8 Gew.% erwiesen.

Für Anwendungen, bei denen die Festigkeit für einen Temperaturbereich über 1000°C weiter erhöht werden soll, ist es vorteilhaft, der Legierung bis zu 1 Gew.% von einem oder mehreren der Elemente Kohlenstoff, Stickstoff, Bor und Silizium zuzulegieren. Diese Hartphasen bildenden Elemente erhöhen die Festigkeit, ohne die gute Korrosionseigenschaft der Legierung zu verschlechtern und ohne die Duktilität wesentlich zu vermindern.

Besonders vorteilhaft ist es hierbei, Kohlenstoff, ggf. gemeinsam mit Stickstoff mit einem Anteil von 0,03 bis 0,3 Gew.% einzusetzen.

In einem vorteilhaften pulvermetallurgischen Verfahren zur Herstellung der erfindungsgemäßen Legierung wird die Mischung des Ausgangspulvers auf eine Mindestpreßdichte von 65 % gepreßt und der Preßling bei einer Sintertemperatur zwischen 1500 und 1600°C unter H₂-Atmosphäre während 15 - 20 Stunden gesintert.

Nachfolgend wird die Erfindung anhand von Beispielen näher erläutert.

### Herstellungsbeispiel

Zur Herstellung von Blech aus der Legierung Cr-4Fe-5Ti-1Y₂O₃ wurden 60 kg einer Pulvermischung aus 4 Gew.% Eisenpulver mit einer mittleren Korngröße von 26 µm, 5 Gew.% Titanhydridpulver mit einer mittleren Korngröße von 2 µm, 1 Gew.% Y₂O₃-Pulver mit einer mittleren Korngröße von 0,35 µm, Rest Chrompulver mit einer mittleren Korngröße von 30 µm in einem Attritor 12 Stunden unter Argon mit einem Druck von einer Atmosphäre gemahlen. Die Pulvermischung wurde dann in einer Stahlmatrize zu Platten mit den Abmessungen 80 mm x 300 mm x 40 mm mit einem Preßdruck von 3000 bar kaltisostatisch gepreßt und anschließend ohne Vorsinterung bei 1600°C 20 Stunden unter Wasserstoff gesintert. Danach wurden die gesinterten Platten in Stahlblech mit einer Dicke von 2 mm allseitig eingekannt. Nach einem Anwärmen auf 1250°C wurden die eingekannten Platten durch Schmieden um 35 % umgeformt und von der Schmiedeendtemperatur im Ofen innerhalb von 12 Stunden auf Raumtemperatur abgekühlt. Nach Anwärmen auf 1250°C wurden die Platten zu Blechen von 4,5 mm Stärke gewalzt und von der Walzendtemperatur im Ofen innerhalb von 12 Stunden auf Raumtemperatur abgekühlt. Dann wurden die Bleche auf 1250°C angewärmt und auf eine Stärke von 2 mm weitergewalzt und die Ränder besäumt. Unmittelbar danach wurden die Bleche wiederum auf 1250°C angewärmt und eine Stunde lange bei dieser Temperatur geglüht. Nach einem Abkühlen auf 500°C wurden die Bleche auf eine Stärke von 1,3 mm fertiggewalzt und danach einer Endglühung bei 1600°C während einer Stunde unterzogen.

Mit denselben Fertigungsschritten und -bedingungen wurden 1,3 mm starke Bleche aus den Legierungen Cr - 0,15 Fe - 1 Y₂O₃
Cr - 0,15 Fe - 1 La₂O₃
Cr - 24 Fe - 5 Al - 1 Y₂O₃ sowie aus reinem Chrom gefertigt.
Bei den Aluminium enthaltenden Legierungen wurde Aluminiumpulver mit einer mittleren Korngröße von 28 µm verwendet.

### Prüfung der Korrosionsbeständigkeit

Zur Prüfung der Korrosionsbeständigkeit der erfindungsgemäßen Legierungen im Vergleich mit reinem Chrom gegenüber Vanadiumpentoxid wurden aus den nach dem Herstellungsbeispiel gefertigten Blechen Proben mit den Abmessungen 100 mm x 100 mm geschnitten. Die Proben wurden dann beidseitig unter Entfernung der oberflächlichen Stahlschichten auf eine Enddicke von 1 mm geschliffen.

Nach dem Abwiegen wurden die Proben im Feuerungsraum einer ölverbrennungsanlage bei 900°C 3 Stunden lang der Verbrennungsschlacke ausgesetzt.
Dann wurden die Proben abgekühlt, mit Wasser gewaschen und erneut abgewogen. Dabei wurden im Schnitt folgende durchschnittliche Gewichtsverluste als Maß der jeweiligen Korrosion festgestellt:

| Material | Gewichtsverlust (mg/cm²) |
|---|---|
| Chrom | 3,7 |
| Cr - 4 Fe - 5 Ti - 1 Y₂O₃ | 1,8 |
| Cr - 0,15 Fe - 1 Y₂O₃ | 2,4 |
| Cr - 0,15 Fe - 1 La₂O₃ | 2,8 |
| Cr - 24 Fe - 5 Al - 1 Y₂O₃ | 3,2 |

Daraus ist zu ersehen, daß die erfindungsgemäßen Legierungen eine bis um den Faktcr 2 verbesserte Korrosionsbeständigkeit gegenüber reinem Chrom aufweisen.

### Prüfung der Warmfestigkeit

Zur Ermittlung der Warmfestigkeitseigenschaften der erfindungsgemäßen Legierungen wurden Bleche mit 3 mm Stärke gefertigt und bei 1000°C auf Zugfestigkeit und Bruchdehnung geprüft.

| Werkstoff Blech 3 mm | Zugfestigk. (N/mm²) bei 1000° C | Bruchdehnung (%) bei 1000° C | Übergangst. duktil/spröde (° C) |
|---|---|---|---|
| Cr | 40 | 62 | 365 |
| Cr - 0,15 Fe - 1 Y₂O₃ | 140 | 24 | 107 |
| Cr - 0,15 Fe - 1 La₂O₃ | 115 | 44 | 203 |
| Cr - 24 Fe - 5 Al - 1 Y₂O₃ | 90 | 16,5 | nicht gem. |

Es ist die gegenüber reinem Chrom deutlich verbesserte Warmzugfestigkeit bei einer wesentlichen Absenkung der übergangstemperatur duktil/spröde zu erkennen.

### Prüfung der Oxidationsbeständigkeit

Zur Prüfung der Oxidationsbeständigkeit der erfindungsgemäßen Legierungen im Vergleich mit reinem Chrom wurden aus den nach dem Herstellungsbeispiel gefertigten Blechen Proben mit den Abmessungen 20 mm x 30 mm geschnitten. Die Proben wurden dann beidseitig unter Entfernung der oberflächlichen Stahlschichten auf eine Enddicke von 1 mm geschliffen. Nach dem Abwiegen wurden die Proben an Luft einmal bei einer Temperatur von 1000°C und einmal bei einer Temperatur von 1200°C über einen Zeitraum von 7 Tagen oxidiert. Bei 1000°C bildete sich an den Proben eine gut haftende Oxidschicht aus, so daß die durchschnittliche Gewichtszunahme der Proben als Maß für die Oxidationsbeständigkeit herangezogen wurde.
Bei 1000°C wurde darüberhinaus innerhalb einer Oxidationszeit von 112 Stunden der Kurvenverlauf der Oxidation ermittelt und daraus die Geschwindigkeitskonstante errechnet.
Bei 1200°C bildete sich an den Proben eine nur mehr schlecht haftende Oxidschicht, die durch Abbürsten und Waschen der Proben in Wasser entfernt wurde, so daß die durchschnittliche Gewichtsabnahme der Proben als Maß für die Oxidationsbeständigkeit herangezogen wurde.

| Oxidationsbedingungen: Luft bei 1200°C | |
|---|---|
| Werkstoff | Gewichtsabnahme nach 168 Std. (g/cm²) |
| Cr | 14 |
| Cr - 0,15 Fe - 1 Y₂O₃ | 3 |
| Cr-0,15 Fe - 1 La₂O₃ | 6 |
| Cr - 24 Fe - 5 Al - 1 Y₂O₃ | 2 |

Die deutlich verbesserte Oxidationsbeständigkeit der erfindungsgemäßen Legierung gegenüber reinem Chrom ist zu ersehen.

## Patentansprüche (Patentansprüche für folgende(n) Vertragsstaat(en): AT, CH, ES, GB, IT, NL, SE)

1. Legierung auf Chrombasis mit einem Chromgehalt von mehr als 65 Gew.%, die neben üblichen Verunreinigungen aus der folgenden Zusammensetzung besteht:
0,005 bis 5 Gew.% von einem oder mehreren Oxiden aus der Gruppe der Seltenen Erden,
0,1 bis 32 Gew.% von einem oder mehreren Metallen aus der Gruppe Eisen, Nickel und Kobalt,
bis zu 30 Gew.% von einem oder mehreren Metallen aus der Gruppe Aluminium, Titan, Zirkon und Hafnium,
bis zu 10 Gew.% von einem oder mehreren Metallen aus der Gruppe Vanadium, Niob, Molybdän, Tantal, Wolfram und Rhenium,
bis zu 1 Gew.% von einem oder mehreren der Elemente Kohlenstoff, Stickstoff, Bor und Silizium, Rest Chrom.

2. Legierung auf Chrombasis nach Anspruch 1, dadurch gekennzeichnet, daß sie 0,3 bis 2 Gew.% von einem oder mehreren der Oxide Yttriumoxid und Lanthanoxid enthält.

3. Legierung auf Chrombasis nach Anspruch 1 oder 2, dadurch gekennzeichnet, daß sie 5 bis 25 Gew.% von einem oder mehreren der Metalle Eisen und Nickel enthält.

4. Legierung auf Chrombasis nach einem der Ansprüche 1 bis 3, dadurch gekennzeichnet, daß sie 3 bis 10 Gew.% von einem oder mehreren der Metalle Aluminium, Titan und Zirkon enthält.

5. Legierung auf Chrombasis nach einem der Ansprüche 1 bis 4, dadurch gekennzeichnet, daß sie 3 bis 8 Gew.% von einem oder mehreren der Metalle Vanadium, Niob und Molybdän enthält.

6. Legierung auf Chrombasis nach einem der Ansprüche 1 bis 5, dadurch gekennzeichnet, daß sie 0,03 bis 0,3 Gew.% von einem oder mehreren der Elemente Kohlenstoff und Stickstoff enthält.

7. Legierung auf Chrombasis nach Anspruch 1 mit der Zusammensetzung 24 Gew.% Eisen, 5 Gew.% Aluminium, 1 Gew.% Yttriumoxid, Rest Chrom.

8. Pulvermetallurgisches Verfahren zur Herstellung einer Legierung auf Chrombasis nach einem der Ansprüche 1 bis 7, dadurch gekennzeichnet, daß die Mischung der Ausgangspulver auf eine Mindestpreßdichte von 60 % gepreßt und der Preßling bei einer Sintertemperatur zwischen 1500 und 1600°C unter H₂-Atmosphäre während 15 - 20 Stunden gesintert wird.

## Patentansprüche (Patentansprüche für folgende(n) Vertragsstaat(en): BE, DE, FR)

1. Pulvermetallurgisches Verfahren mit den Fertigungsschritten Pulvermischen, Pulverpressen und Sintern, zur Herstellung einer Legierung auf Chrombasis
mit einem Chrom-Anteil > 65 Gew.%,
mit 0,1 bis 32 Gew.% von einem oder mehreren der Metalle aus der Gruppe Eisen, Kobalt, Nickel
mit bis zu 30 Gew.% von einem oder mehreren Metallen aus der Gruppe Aluminium, Titan, Zirkon und Hafnium,
mit bis zu 10 Gew.% von einem oder mehreren Metallen aus der Gruppe Vanadium, Niob, Molybdän, Tantal, Wolfram und Rhenium,
mit bis zu 1 Gew.% von einem oder mehreren der Elemente Kohlenstoff, Stickstoff, Bor und Silizium,
sowie mit 0,005 bis 5 Gew.% in der Legierung feindispers verteilten Oxidteilchen aus der Gruppe der Seltenen Erden,
**dadurch gekennzeichnet**,
daß die gesinterte Legierung in Metallblech eingekannt und in mehreren aufeinanderfolgenden Verfahrenszyklen warm umgeformt wird, wobei ein Zyklus aus dem Anwärmen auf eine Temperatur im Bereich 1250°C, einem Warmumformen mit Verformungsgrad > 35 %, sowie einem Abkühlen auf Raumtemperatur besteht.

2. Pulvermetallurgisches Verfahren zur Herstellung einer Legierung auf Chrombasis nach Anspruch 1, dadurch gekennzeichnet, daß das Pulverpressen auf eine Mindestpreßdichte von 60 % und das Sintern unter H₂-Atmosphäre während 15 bis 20 Stunden bei einer Temperatur zwischen 1500 und 1600°C erfolgen.

3. Pulvermetallurgisches Verfahren zur Herstellung einer Legierung auf Chrombasis nach Anspruch 1, dadurch gekennzeichnet, daß als feindispers verteilte Oxidteilchen Y₂O₃-Teilchen verwendet werden.

4. Pulvermetallurgisches Verfahren zur Herstellung einer Legierung auf Chrombasis nach Anspruch 1, dadurch gekennzeichnet, daß hierzu 5 bis 25 Gew.% von einem oder mehreren der Metalle Eisen und Nickel verwendet werden.

5. Pulvermetallurgisches Verfahren zur Herstellung einer Legierung auf Chrombasis nach Anspruch 1, dadurch gekennzeichnet, daß hierzu 3 bis 10 Gew.% von einem oder mehreren der Metalle Aluminium, Titan und Zirkon verwendet werden.

6. Pulvermetallurgisches Verfahren zur Herstellung einer Legierung auf Chrombasist nach Anspruch 1, dadurch gekennzeichnet, daß hierzu 3 bis 8 Gew.% von einem oder mehreren der Metalle Vanadium, Niob und Molybdän verwendet werden.

7. Pulvermetallurgisches Verfahren zur Herstellung einer Legierung auf Chrombasis nach Anspruch 1, dadurch gekennzeichnet, daß hierzu 0,03 bis 0,3 Gew.% von einem oder mehreren der Elemente Kohlenstoff und Stickstoff verwendet werden.

8. Pulvermetallurgisches Verfahren zur Herstellung einer Legierung auf Chrombasis nach Anspruch 1, dadurch gekennzeichnet, daß hierzu 24 Gew.% Eisen, 5 Gew.% Aluminium, 1 Gew.% Yttriumoxid, Rest Chrom, verwendet werden.

9. Legierung auf Chrombasis mit einem Chromgehalt von mehr als 65 Gew.%, die neben üblichen Verunreinigungen folgende Legierungsbestandteile aufweist:
0,3 bis 2 Gew.% Lanthanoxid oder einer Mischung aus Lanthan- und Yttriumoxid,
0,1 bis 32 Gew.% von einem oder mehreren Metallen aus der Gruppe Eisen, Nickel und Kobalt,
bis zu 30 Gew.% von einem oder mehreren Metallen aus der Gruppe Aluminium, Titan, Zirkon und Hafnium,
bis zu 10 Gew.% von einem oder mehreren Metallen aus der Gruppe Vanadium, Niob, Molybdän, Tantal, Wolfram und Rhenium,
bis zu 1 Gew.% von einem oder mehreren der Elemente Kohlenstoff, Stickstoff, Bor und Silizium, Rest Chrom.

10. Legierung auf Chrombasis nach Anspruch 9, dadurch gekennzeichnet, daß diese 5 bis 25 Gew.% von einem oder mehreren der Metalle Eisen und Nickel enthält.

## Claims (Claims for the following Contracting State(s): AT, CH, ES, GB, IT, NL, SE)

1. Chromium-base alloy with a chromium content of more than 65 wt %, which in addition to conventional impurities consists of the following composition:
from 0.005 to 5 wt % of one or more oxides from the group of the Rare Earths,
from 0.1 to 32 wt % of one or more metals from the group iron, nickel and cobalt,
up to 30 wt % of one or more metals from the group aluminium, titanium, zirconium and hafnium,
up to 10 wt % of one or more metals from the group vanadium, niobium, molybdenum, tantalum, tungsten and rhenium,
up to 1 wt % of one or more of the elements carbon, nitrogen, boron and silicon, balance chromium.

2. Chromium-base alloy according to claim 1, characterised in that it contains from 0.3 to 2 wt % of one or more of the oxides yttrium oxide and lanthanum oxide.

3. Chromium-base alloy according to claim 1 or 2, characterised in that it contains from 5 to 25 wt % of one or more of the metals iron and nickel.

4. Chromium-base alloy according to one of claims 1 to 3, characterised in that it contains from 3 to 10 wt % of one or more of the metals aluminium, titanium and zirconium.

5. Chromium-base alloy according to one of claims 1 to 4, characterised in that it contains from 3 to 8 wt % of one or more of the metals vanadium, niobium and molybdenum.

6. Chromium-base alloy according to one of claims 1 to 5, characterised in that it contains from 0.03 to 0.3 wt % of one or more of the elements carbon and nitrogen.

7. Chromium-base alloy according to claim 1 with the composition 24 wt % iron, 5 wt % aluminium, 1 wt % yttrium oxide, balance chromium.

8. Powder metallurgical method of producing a chromium-base alloy according to one of claims 1 to 7, characterised in that the mixture of the initial powders is pressed to a minimum pressing density of 60% and the pressed piece is sintered at a sintering temperature of between 1500 and 1600 °C under H₂ atmosphere for 15 - 20 hours.

## Claims (Claims for the following Contracting State(s): BE, DE, FR)

1. Powder metallurgical method with the manufacturing steps powder mixing, powder pressing and sintering, for producing a chromium-base alloy
with a chromium content > 65 wt %,
with from 0.1 to 32 wt % of one or more of the metals from the group iron, cobalt, nickel,
with up to 30 wt % of one or more metals from the group aluminium, titanium, zirconium and hafnium,
with up to 10 wt % of one or more metals from the group vanadium, niobium, molybdenum, tantalum, tungsten and rhenium,
with up to 1 wt % of one or more of the elements carbon, nitrogen, boron and silicon and with
from 0.005 to 5 wt % of oxide particles distributed finely dispersed in the alloy from the group of the Rare Earths,
characterised in that
the sintered alloy is encased in sheet steel and is hot formed in several consecutive process cycles, wherein a cycle consists of heating to a temperature in the 1250°C range, hot formation with the amount of working > 35% and cooling to room temperature.

2. Powder metallurgical method of producing a chromium-base alloy according to claim 1, characterised in that the powder pressing takes place to a minimum pressing density of 60% and the sintering takes place under H₂ atmosphere for 15 - 20 hours at a temperature of between 1500 and 1600 °C.

3. Powder metallurgical method of producing a chromium-base alloy according to claim 1, characterised in that Y₂O₃ particles are used as oxide particles distributed widely dispersed.

4. Powder metallurgical method of producing a chromium-base alloy according to claim 1, characterised in that from 5 to 25 wt % of one or more of the metals iron and nickel is used for this purpose.

5. Powder metallurgical method of producing a chromium-base alloy according to claim 1, characterised in that from 3 to 10 wt % of one or more of the metals aluminium, titanium and zirconium is used for this purpose.

6. Powder metallurgical method of producing a chromium-base alloy according to claim 1, characterised in that from 3 to 8 wt % of one or more of the metals vanadium, niobium and molybdenum is used for this purpose.

7. Powder metallurgical method of producing a chromium-base alloy according to claim 1, characterised in that from 0.03 to 0.3 wt % of one or more of the elements carbon and nitrogen is used for this purpose.

8. Powder metallurgical method of producing a chromium-base alloy according to claim 1, characterised in that 24 wt % iron, 5 wt % aluminium, 1 wt % yttrium oxide, balance chromium, are used for this purpose.

9. Chromium-base alloy with a chromium content of more than 65 wt %, which in addition to conventional impurities comprises the following alloy ingredients:
from 0.3 to 2 wt % of lanthanum oxide or a mixture of lanthanum oxide and yttrium oxide,
from 0.1 to 32 wt % of one or more metals from the group iron, nickel and cobalt,
up to 30 wt % of one or more metals from the group aluminium, titanium, zirconium and hafnium,
up to 10 wt % of one or more metals from the group vanadium, niobium, molybdenum, tantalum, tungsten and rhenium,
up to 1 wt % of one or more of the elements carbon, nitrogen, boron and silicon, balance chromium.

10. Chromium-base alloy according to claim 9, characterised in that the latter contains from 5 to 25 wt % of one or more of the metals iron and nickel.

## Revendications (Revendications pour l'(les) Etat(s) contractant(s) suivant(s): AT, CH, ES, GB, IT, NL, SE)

1. Alliage à base de chrome à teneur en chrome supérieure à 65 % en poids, qui est constitué, en plus des impuretés habituelles, de la composition suivante:
0,005 à 5 % en poids d'un ou plusieurs oxydes du groupe des terres rares,
0,1 à 32 % en poids d'un ou plusieurs des métaux du groupe formé par le fer, le nickel et le cobalt,
jusqu'à 30 % en poids d'un ou plusieurs des métaux du groupe formé par l'aluminium, le titane, le zirconium et l'hafnium,
jusqu'à 10 % en poids d'un ou plusieurs métaux du groupe formé par le vanadium, le niobium, le molybdène, le tantale, le tungstène et le rhénium,
jusqu'à 1 % en poids d'un ou plusieurs des elements suivants: carbone, azote, bore et silicium, le reste étant du chrome.

2. Alliage à base de chrome selon la revendication 1, caractérisé en ce qu'il contient de 0,3 à 2 % en poids d'un ou plusieurs des oxydes du groupe formé par l'oxyde d'yttrium et l'oxyde de lanthane.

3. Alliage à base de chrome selon la revendication 1 ou 2, caractérisé en ce qu'il contient de 5 à 25 % en poids d'un ou plusieurs des métaux du groupe formé par le fer et le nickel.

4. Alliage à base de chrome selon l'une des revendications 1 à 3, caractérisé en ce qu'il contient de 3 à 10 % en poids d'un ou plusieurs des métaux du groupe formé par l'aluminium, le titane et le zirconium.

5. Alliage à base de chrome selon l'une des revendications 1 à 4, caractérisé en ce qu'il contient de 3 à 8 % en poids d'un ou plusieurs des métaux du groupe formé par le vanadium, le niobium et le molybdène.

6. Alliage à base de chrome selon une des revendications 1 à 5, caractérisé en ce qu'il contient de 0,03 à 0,3 % en poids d'un ou plusieurs des é1éments du groupe formé par le carbone et l'azote.

7. Alliage à base de chrome selon la revendication 1 dont la composition est 24 % en poids de fer, 5 % en poids d'aluminium, 1 % en poids d'oxyde d'yttrium, le reste étant du chrome.

8. Procédé de métallurgie de poudre destiné à la fabrication d'un alliage à base de chrome selon l'une des revendications 1 à 7, caractérisé en ce que le mélange des poudres de depart est comprimé à une densité minimale de 60 % après compression et le comprimé est fritté pendant 15 à 20 heures sous une atmosphère de H₂ à une temperature de frittage comprise entre 1500 et 1600 °C.

## Revendications (Revendications pour l'(les) Etat(s) contractant(s) suivant(s): BE, DE, FR)

1. Procédé de métallurgie des poudres, comprenant les étapes consistant à mélanger les poudres, comprimer les poudres et les fritter, destiné à la fabrication d'un alliage à base de chrome comportant
une teneur en chrome > 65 % en poids,
0,1 à 32 % en poids d'un ou plusieurs des métaux du groupe formé par le fer, le nickel et le cobalt,
jusqu'à 30 % en poids d'un ou plusieurs des métaux du groupe formé par l'aluminium, le titane, le zirconium et l'hafnium,
jusqu'à 10 % en poids d'un ou plusieurs métaux du groupe formé par le vanadium, le niobium, le molybdène, le tantale, le tungstène et le rhénium,
jusqu'à 1 % en poids d'un ou plusieurs des éléments suivants: carbone, azote, bore et silicium,
ainsi que 0,005 à 5 % en poids de particules d'oxydes du groupe des terres rares réparties de façon finement dispersée dans l'alliage,
caractérisé en ce que l'alliage fritté est enrobé dans une tôle métallique et est déformé à chaud en plusieurs cycles successifs de procédé, un cycle se composant d'un échauffement à une température comprise dans la zone de 1200°C, d'une déformation à chaud à un degré de déformation > 35 %, et d'un refroidissement à la température ambiante.

2. Procédé de métallurgie de poudres destiné à la fabrication d'un alliage à base de chrome selon la revendication 1, caractérisé en ce que la compression des poudres est effectuée à une densité minimale de 60 % après compression et le frittage est effectué pendant 15 à 20 heures sous une atmosphère de H₂ à une température de frittage comprise entre 1500 et 1600 °C.

3. Procédé de métallurgie de poudres destiné à la fabrication d'un alliage à base de chrome selon la revendication 1, caractérisé en ce que des particules de Y₂O₃ sont utilisées comme particules d'oxyde réparties de façon finement dispersée.

4. Procédé de métallurgie de poudres destiné à la fabrication d'un alliage à base de chrome selon la revendication 1, caractérisé en ce que 5 à 25 % en poids d'un ou plusieurs des métaux du groupe formé par le fer et le nickel sont utilisés à cet effet.

5. Procédé de métallurgie de poudres destiné à la fabrication d'un alliage à base de chrome selon la revendication 1, caractérisé en ce que 3 à 10 % en poids d'un ou plusieurs des métaux du groupe formé par l'aluminium, le titane et le zirconium sont utilisés à cet effet.

6. Procédé de métallurgie de poudres destiné à la fabrication d'un alliage à base de chrome selon la revendication 1, caractérisé en ce que 3 à 8 % en poids d'un ou plusieurs des métaux du groupe formé par le vanadium, le niobium et le molybdène sont utilisés à cet effet.

7. Procédé de métallurgie de poudres destine à la fabrication d'un alliage à base de chrome selon la revendication 1, caractérisé en ce que 0,03 à 0,3 % en poids d'un ou plusieurs des elements du groupe formé par le carbone et l'azote sont utilisés à cet effet.

8. Procédé de métallurgie de poudres destiné à la fabrication d'un alliage à base de chrome selon la revendication 1, caractérisé en ce que 24 % en poids de fer, 5 % en poids d'aluminium, 1 % en poids d'oxyde d'yttrium, le reste étant du chrome sont utilises à cet effet.

9. Alliage à base de chrome à teneur en chrome supérieure à 65 % en poids, qui est constitué, en plus des impuretés habituelles, de la composition suivante:
0,3 à 2 % en poids d'un oxyde de lanthane ou d'un mélange d'oxyde de lanthane et d'yttrium,
0,1 à 32 % en poids d'un ou plusieurs des métaux du groupe formé par le fer, le nickel et le cobalt,
jusqu'à 30 % en poids d'un ou plusieurs des métaux du groupe formé par l'aluminium, le titane, le zirconium et l'hafnium,
jusqu'à 10 % en poids d'un ou plusieurs métaux du groupe formé par le vanadium, le niobium, le molybdène, le tantale, le tungstène et le rhénium,
jusqu'à 1 % en poids d'un ou plusieurs des éléments suivants: carbone, azote, bore et silicium, le reste étant du chrome.

10. Alliage à base de chrome selon la revendication 9, caractérisé en ce qu'il contient de 5 à 25 % en poids d'un ou plusieurs des métaux du groupe formé par le fer et le nickel.
